# EUROPÄISCHE PATENTSCHRIFT

(11) **EP 0 828 026 B1**
(45) Veröffentlichungstag und Bekanntmachung des Hinweises auf die Patenterteilung: **09.10.2002**
(21) Anmeldenummer: 97112005.0
(22) Anmeldetag: 15.07.1997
(51) Int. Cl.: D21C 9/00, D21C 9/02, D21C 9/10

(54) **Verfahren zur Reinigung einer Suspension aus Primärfaserstoff**
Process for cleaning a pulp of primary fibres
Procédé pour l'épuration d'une suspension de fibres primaires

(30) Priorität: 05.09.1996 DE 19635967
(43) Veröffentlichungstag der Anmeldung: 11.03.1998
(62) Teilanmeldung aus: 02000753.0
(73) Patentinhaber: Voith Paper Fiber Systems GmbH & Co.KG, 88191 Ravensburg (DE)
(72) Erfinder: Gehr, Volker, Dr., 88255 Baienfurt (DE); Kemper, Martin, 88250 Weingarten (DE); Martin, Thomas, 89129 Langenau (DE); Respondek, Peter, 88213 Ravensburg (DE); Schweiss, Peter, 89275 Thalfingen (DE)

(56) Entgegenhaltungen:
- EP-A- 0 522 334
- WO-A-96/06978
- DE-A- 4 317 466

## Beschreibung

Die Erfindung bezieht sich auf ein Verfahren gemäß dem Oberbegriff des Anspruchs 1.

Unter Primärfaserstoff versteht man z.B. chemisch erzeugten Zellstoff, mechanisch erzeugten Holzschliff oder Mischformen, wie z. B. TMP, CTMP usw. Bei der Erzeugung dieser Primärfaserstoffe werden durch Kochen und Bleichen die aus dem Holz stammenden Ligninbestandteile im wesentlichen entfernt. Dennoch verbleiben oft unerwünschte, feste, kolloidal gelöste oder gelöste Bestandteile, wie z. B. Harze, Rindenpartikel oder kleine Splitter. Zwar wird bereits versucht, diese Bestandteile wenigstens teilweise durch hochwirksame Sortier- und Reinigungsverfahren zu entfemen; solche Verfahren sind aber auf der einen Seite aufwendig und auf der anderen Seite nicht immer vollständig befriedigend. Daher muß oft in Kauf genommen werden, daß die Primärfaserstoffe nicht sauber sind, also das aus ihnen erzeugte Papier Schmutzpunkte aufweist oder daß daraus eine schlechte Papiermaschinen-Runability resultiert.

Der Erfindung liegt die Aufgabe zugrunde, ein Verfahren der angegebenen Art zu schaffen, mit dem es gelingt, restliche Verunreinigungen zuverlässig aus der primärfaserstoffhaltigen Suspension zu entfemen. Dadurch soll der erzeugte Faserstoff qualitativ verbessert werden und/oder sich das Erzeugungsverfahren wirtschaftlicher gestalten lassen.

Diese Aufgabe wird durch die Kennzeichen des Anspruchs 1 erfüllt.

Verbesserungen des Verfahrens lassen sich erzielen, wenn die Maßnahmen der Unteransprüche benutzt werden.

Es ist an sich bekannt, Flotationsverfahren bei der Aufbereitung von Altpapier einzusetzen. Dabei werden jedoch solche Bestandteile aus der Altpapiersuspension entfernt, die nicht vom Faserstoff oder Papier her stammen. Vielmehr sind sie als Verunreinigungen angefallen, die ursächlich mit dem Gebrauch des Papieres zusammenhängen, also erst nach dessen Erzeugung hinzugekommen sind. Derartige Verunreinigungen sind z.B. die Druckfarben von graphischen Altpapieren, Verunreinigungen, die aus dem sonstigen Gebrauch des Papiers stammen oder auch Kleberücken, um nur einige zu nennen.

Erfindungsgemäß wird die Flotation mit besonderem Vorteil bei der Primärfasererzeugung eingesetzt, um z. B. bei der Zellstoffkochung oder Bleiche übrig gebliebene störende Bestandteile zu entfernen. Im Gegensatz zur Faser verhalten sich solche Verunreinigungen hydrophob. Es ist auch möglich, sie durch chemische Behandlung hydrophob zu machen.

Ein weiterer Vorteil des Verfahrens ergibt sich bei der Betrachtung der Gesamtökonomie der Faserstofferzeugungsanlage, in der das Verfahren angewendet wird. Da durch die genannten Möglichkeiten zur besseren Entferung unerwünschter, feiner Bestandteile die Anforderungen an den eigentlichen Herstellungs- und Bleichprozeß geringer gehalten werden können, ergibt sich gesamthaft betrachtet die Möglichkeit einer preisgünstigen Primärfaserstofferzeugung. Ein ähnlicher Gesichtspunkt liegt im folgenden: Zur Primärfaserstofferzeugung werden diverse natürliche, gewachsene Rohstoffe verwendet, die auch in derselben Charge in Abhängigkeit von Herkunft, Gattung, Art, Klima, biologischen Gegebenheiten usw. recht unterschiedliche Eigenschaften haben können. In vielen Fällen ist es daher nur mit großem Aufwand oder gar nicht möglich, z. B. den Kochprozeß zur Primärfaserstofferzeugung so abzustimmen, daß dieser heterogene Rohstoff optimal aufbereitet werden kann, wobei in diesem Zusammenhang die Freiheit von unerwünschten Bestandteilen gemeint ist. Schließlich müssen bei der Primärfaserstofferzeugung auch andere wichtige Forderungen, wie z. B. Festigkeit, Faserlänge etc. berücksichtigt werden, was zu einem sehr komplexen Herstellungsverfahren führt. Diese Probleme können mit Hilfe des erfindungsgemäßen Verfahrens sehr viel leichter gelöst werden.

Die Erfindung wird erläutert anhand eines figürlich dargestellten Anlagenschemas.

Das Schema stellt ein Beispiel für die Anwendung des Verfahrens dar. Dabei wird auf die Details der Primärfaserstoff-Erzeugung nicht eingegangen, da sie dem Fachmann ohnehin bekannt sind und eine Vielzahl von verschiedenen Prozessen möglich ist. Der Rohstoff R wird in einen Zellstoffkocher 1 zugegeben, in dem er thermisch und chemisch zur Pulpe P umgesetzt wird. Dem Kochprozeß folgt eine Eindickstufe 2 mit Teilrückführung der ausgewaschenen Lauge in den Zellstoffkocher 1. Die eingedickte Pulpe P ' wird nun in einer Reinigungsstufe 3, die hier als Sortierstufe angedeutet ist, von störenden Bestandteilen befreit. Diese Reinigungsstufe kann aber auch mit anderen an sich bekannten Trennverfahren arbeiten. Als nächstes kommt die Pulpe in eine Bleichstufe 4 oder eine Bleichsequenz, die aus mehreren Bleichstufen bestehen kann, wobei hier mit 4' lediglich eine weitere angegeben ist. Am Ende der Bleichsequenz wird der Stoff mit Wasser W verdünnt und in einer Bütte 6 gesammelt. Eventuell ist an dieser Stelle des Verfahrens auch eine weitere mechanische Vereinzelung der Zellstoffasern in der Suspension erforderlich. Dabei ist es meist überflüssig, eine Behandlung vorzunehmen, bei der der Faserstoff selbst verändert wird. Der Primärfaserstoff gelangt nun als Suspension S in die Flotation 7, wobei er, wie hier exemplarisch gezeigt, einer weiteren Reinigung 3' unterzogen werden kann, welche mit Vorteil hochwirksame Cleaner sein können, die z.B. im Hydrozyklon mit mindestens 100-facher Erdbeschleunigung arbeiten. Als Flotation 7 ist in diesem Schema eine selektive Flotation dargestellt, bei der die störenden Verunreinigungen zusammen mit dem Schaum F abgeführt werden und die Primärfaserstoffasern oder zumindest der überwiegende Teil von ihnen, nicht flotiert werden (selektive Flotation), sondern zusammen mit dem Wasser in die Vorlagebütte 8 gelangen. Der in dieser Vorlagebütte 8 gesammelte Stoff ist nach weiterer Behandlung zur Papiererzeugung geeignet.

Die Flotation kann mit Vorteil neutral oder im sauren Milieu durchgeführt werden.

## Patentansprüche

1. Verfahren zur Reinigung einer Suspension (S) aus gebleichten Primärfaserstoffen,
**dadurch gekennzeichnet,**
**daß** die Suspension (S) nach der Bleichstufe (4') oder im Anschluß an eine Bleichsequenz (4,4') einer Flotation (7) unterzogen wird, bei der mit Hilfe von Luft zumindest ein Teil der störenden Verunreinigungen in einem Schaum (F) aufkonzentriert und mit diesem entfernt wird.

2. Verfahren nach Anspruch 1,
**dadurch gekennzeichnet,**
**daß** bei der Flotation (7) der überwiegende Teil der Fasern nicht flotiert wird (Selektiv-Flotation).

3. Verfahren nach Anspruch 1 oder 2,
**dadurch gekennzeichnet,**
**daß** zwischen der Bleichstufe (4') bzw. der Bleichsequenz (4) und der Flotation (7) keine faserstoffverändernde Behandlung erfolgt.

4. Verfahren nach einem der voranstehenden Ansprüche,
**dadurch gekennzeichnet,**
**daß** die Flotation (7) im sauren Bereich durchgeführt wird.

5. Verfahren nach einem der Ansprüche 1 bis 3,
**dadurch gekennzeichnet,**
**daß** die Flotation (7) im neutralen Bereich durchgeführt wird.

6. Verfahren nach einem der voranstehenden Ansprüche,
**dadurch gekennzeichnet,**
**daß** die Suspension (S) zwischen Bleichstufe (4') bzw. Bleichsequenz (4,4') und Flotation (7) im Hydrozyklon mit mindestens hundertfacher Erdbeschleunigung gereinigt wird.

## Claims

1. A method for cleaning a suspension (S) of bleached primary fibres, **characterised in that** the suspension (S) after the bleaching stage (4') or following a bleaching sequence (4, 4') is subjected to a flotation stage (7), in which with the aid of air at least part of the disturbing impurities are concentrated in a foam (F) and are removed therewith.

2. A method according to Claim 1, **characterised in that** upon the flotation (7) the predominant part of the fibres-is not subjected to flotation (selective flotation).

3. A method according to Claim 1 or 2, **characterised in that** no fibre-changing treatment takes place between the bleaching stage (4') or the bleaching sequence (4) and the flotation (7).

4. A method according to one of the preceding claims, **characterised in that** the flotation (7) is performed in the acid range.

5. A method according to one of Claims 1 to 3, **characterised in that** the flotation (7) is performed in the neutral range.

6. A method according to one of the preceding claims, **characterised in that** the suspension (S) is cleaned between the bleaching stage (4') or bleaching sequence (4, 4') and flotation (7) in a hydrocyclone with at least a hundred-fold acceleration due to gravity.

## Revendications

1. Procédé d'épuration d'une suspension (S) constituée de matières fibreuses primaires blanchies, **caractérisé en ce qu'**après l'étape de blanchiment (4') ou à la suite d'une séquence de blanchiment (4, 4'), la suspension (S) est soumise à une flottation (7) au cours de laquelle au moins une partie des impuretés gênantes est concentrée, à l'aide d'air, dans une mousse (F) et est éliminée avec celle-ci.

2. Procédé selon la revendication 1, **caractérisé en ce qu'**au cours de la flottation (7) la majeure partie des fibres n'est pas mise en flottation (flottation sélective).

3. Procédé selon la revendication 1 ou 2, **caractérisé en ce qu'**aucun traitement modifiant la matière fibreuse n'est effectué entre l'étape de blanchiment (4') ou la séquence de blanchiment (4) et la flottation (7).

4. Procédé selon l'une des revendications précédentes, **caractérisé en ce que** le flottation (7) est conduite dans le domaine acide.

5. Procédé selon l'une des revendications 1 à 3, **caractérisé en ce que** la flottation (7) est conduite dans le domaine neutre.

6. Procédé selon l'une des revendications précédentes, **caractérisé en ce que** la suspension (S) est épurée dans l'hydrocyclone, entre l'étape de blanchiment (4') ou la séquence de blanchiment (4, 4') et la flottation (7), avec une accélération au moins cent fois supérieure à l'accélération terrestre.
